# EUROPÄISCHE PATENTSCHRIFT

(11) **EP 0 478 028 B1**
(45) Veröffentlichungstag und Bekanntmachung des Hinweises auf die Patenterteilung: **01.03.1995**
(21) Anmeldenummer: 91202119.3
(22) Anmeldetag: 20.08.1991
(51) Int. Cl.: C23C 22/86, C23C 22/36

(54) **Phosphatierverfahren**
Phosphating method
Traitement de phosphatation

(30) Priorität: 21.09.1990 DE 4029956
(43) Veröffentlichungstag der Anmeldung: 01.04.1992
(73) Patentinhaber: METALLGESELLSCHAFT Aktiengesellschaft, 60015 Frankfurt (DE)
(72) Erfinder: Gehmecker, Horst, Dr., W-6238 Hofheim 3 (DE); Kolberg, Thomas, W-6148 Heppenheim (DE); Meyer, Dirk, W-6000 Frankfurt am Main (DE); Müller, Gerhard, W-6450 Hanau am Main (DE)
(74) Vertreter: Rieger, Harald, Dr.

(56) Entgegenhaltungen:
- EP-A- 0 131 298
- DE-B- 1 521 677
- FR-A- 2 313 461
- US-A- 2 909 455
- US-A- 3 519 494

## Beschreibung

Die Erfindung betrifft ein Verfahren zum Phosphatieren von Metalloberflächen, die mindestens teilweise aus Aluminium bestehen, mittels Zink, Phosphat und Fluorid enthaltender Phosphatierungslösungen.

Es ist bekannt, dünne Phosphatschichten auf Metalloberflächen aus Aluminium, Stahl und verzinktem Stahl aufzubringen, die für eine nachfolgende organische Beschichtung eine geeignete Lackgrundlage bilden. Die hierfür eingesetzten Phosphatierungslösungen können außer Zink- und Phosphationen beispielsweise Nickel-, Mangan-, Magnesium-, Kalzium-, Kupfer-, Kobalt-, Alkali- und/oder Ammoniumionen enthalten. Darüberhinaus enthalten die Phosphatierungslösungen in der Regel beschleunigend wirkende Zusätze wie Nitrat, Nitrit, Chlorat, Bromat, Peroxid, m-Nitrobenzolsulfonat, Nitrophenol oder Kombinationen hiervon. Weiterhin können sie Anionen, wie Chlorid, Nitrat und Sulfat, zur Wahrung der Elektroneutralität und schichtverfeinernde Zusätze, wie Hydroxicarbonsäuren, Aminocarbonsäuren oder kondensierte Phosphate, enthalten. Für die Behandlung insbesondere von Aluminium und seinen Legierungen ist ein zusätzlicher Gehalt an komplexen und/oder einfachen Fluoriden üblich.

Bei der Phosphatierung von Metalloberflächen, die nur oder teilweise Aluminiumoberflächen aufweisen, tritt häufig das Problem auf, daß auf der Aluminiumfläche oder -teilfläche keine grauen, gleichmäßig geschlossenen Zinkphosphatschichten entstehen, sondern stattdessen schwarze, zum Teil abwischbare Beläge gebildet werden, die eine unbefriedigende Haftung und Korrosionsbeständigkeit in Verbindung mit einer Lackierung aufweisen.

Aufgabe der Erfindung ist es, durch geeignete Maßnahmen dafür zu sorgen, daß das Problem nicht auftritt und einwandfreie Phosphatschichten auch auf der Aluminiumfläche bzw. -teilfläche gebildet werden.

Bestandteil der Lösung der Aufgabe ist zunächst die Erkenntnis, daß die Ursache der mangelhaften Schichtausbildung im Eintrag von Titan als Titanverbindung oder von löslichen Titanpartikeln in die Phosphatierungslösung liegt. Dieses Titan kann durch Einschleppung aus titanphosphathaltigen Aktivierungslösungen, durch Eintrag über die zugesetzten Ergänzungschemikalien, durch Korrosion von titanhaltigen Anlagenwerkstoffen oder durch sonstige Quellen in die Lösung gelangen.

Die endgültige Lösung der Aufgabe besteht darin, das man von der Phosphatierlösung aufgenommenes, die Schichtbildung störendes Titan durch Zugabe von SiO-haltigen Verbindungen ausfällt und nach Abtrennung der Ausfällung die erforderliche Konzentration an freiem Fluorid erneut einstellt. Es wird angenommen, daß die Ausfällung des Titans als phosphathaltige Verbindung erfolgt.

Entsprechend einer vorteilhaften Ausgestaltung der Erfindung wird die SiO-haltige Verbindung in Form von Alkalimetasilikaten, -orthosilikaten, -disilikaten und/oder Siliziumdioxid zugegeben. Dabei ist es besonders vorteilhaft, SiO-haltige Verbindungen in einer derartigen Menge zuzugeben, daß bei Einbringung in Form von Alkalimetasilikat, -orthosilikat und/oder -disilikat die Konzentration 0,05 bis 1 g/l Phosphatierungslösung und bei Einbringung in Form von Siliziumdioxid 0,5 bis 10 g/l Phosphatierungslösung (jeweils ber. als Si) beträgt.

Sofern als SiO-haltige Verbindungen Alkalisilikate wie Metasilikate, Orthosilikate oder Disilikate zugegeben werden, sieht einen weitere vorteilhafte Ausgestaltung der Erfindung vor, gleichzeitig oder zuvor Salpetersäure und/oder Phosphorsäure zuzugeben, wobei die Menge derart gewählt werden sollte, daß auf 1 l Phosphatierungslösung

0,5 - 5 g HNO₃ (ber. zu 100 %) und/oder

0,75 - 7,5 g H₃PO₄ (ber. zu 100 %)

entfallen.

Entsprechend einer weiteren vorteilhaften Ausführungsform der Erfindung unterstützt man die Fällung des Titans durch Zugabe von Eisen III, wobei eine Zugabe von 0,01 bis 0,25 g/l Phosphatierungslösung besonders vorteilhaft ist.

Die einzelnen Verfahrensschritte können diskontinuierlich, entweder in vorgebenen Zeitabständen oder aber nach Bedarf in Produktionspausen durchgeführt werden.

Eine besonders günstige Art der Ausgestaltung des Verfahrens besteht darin, die Verfahrensschritte kontinuierlich in einem Nebenkreislauf durchzuführen und dadurch die Konzentration an Titan ständig unterhalb eines vorgegebenen Maximalwertes zu halten.

Zur Abtrennung des Niederschlages sind beispielsweise Filter, Zentrifugen, Schrägklärer oder Absetzbehälter geeignet.

Die Einstellung der Fluoridkonzentration auf den Sollwert erfolgt am zweckmäßigsten elektrometrisch mit Hilfe einer fluoridsensitiven Elektrode. Dabei wird üblicherweise die gleiche Fluoridverbindung, die auch zum Ansatz der Phosphatierungslösung diente, zugegeben.

Eine vorteilhafte Weiterbildung der Erfindung sieht vor, zusammen mit der erneuten Einstellung der Fluoridkonzentration auch die anderen Komponenten der Phosphatierungslösung auf den jeweiligen Sollwert einzustellen.

Mit Hilfe des erfindungsgemäßen Verfahrens kann die Konzentration des Titans unterhalb der Grenze, ab der Beeinträchtigung der Phosphatschichtausbildung auf Aluminiumoberflächen auftritt, gehalten werden. Insbesondere gelingt es, die Titankonzentration unter 10 mg/l, vorzugsweise unter 5 mg/l zu halten. In diesem Fall wird die Fähigkeit zur einwandfreien Phosphatschichtausbildung aufrechterhalten.

Das erfindungsgemäße Verfahren gibt aber auch die Möglichkeit, Phosphatierungslösungen, die ihre Fähigkeit, einwandfreie Phosphatschichten auf Aluminiumoberflächen zu bilden, bereits verloren haben, derart zu reaktivieren, daß sie in die Lage gebracht werden, wiederum einwandfreie Phosphatschichten auf Aluminiumoberflächen auszubilden.

Die Erfindung wird anhand des folgenden Ausführungsbeispiels beispielsweise und näher erläutert.

### Beispiel

In einer Tauchanlage zur Erzeugung von Phosphatüberzügen auf Blechteilen aus Aluminium, Stahl und verzinktem Stahl in der Stufe der Phosphatierung kam eine Phosphatierungslösung folgender Zusammensetzung zum Einsatz:

Der Stufe der Phosphatierung ging eine Stufe der Aktivierung mit einer titanphosphathaltigen Suspension der Zusammensetzung
30 mg/l Ti
300 mg/l P₂O₅ 270 mg/l Na
80 mg/l CO₃
60 mg/l SO₄ voraus.

Zu Beginn der Behandlung betrug die Konzentration an Titan in der Phosphatierungslösung < 1mg/l. Die Beschaffenheit der Phosphatschicht war auf Stahl, Zink und Aluminium jeweils grau, feinkristallin und geschlossen.

Durch Verschleppung von den Blechteilen anhaftender Flüssigkeit aus dem Aktivierungsbad wurde nach Durchsatz einer Oberfläche von 6000 m²/m³ Badlösung in der Stufe der Phosphatschichtbildung folgendes Ergebnis erhalten:
- auf Stahl:: graue, feinkristalline geschlossene Phosphatschicht,
- auf Zink:: graue, feinkristalline geschlossene Phosphatschicht,
- auf Aluminium:: schwarze, z.T. abwischbare Beläge.

Die Konzentration an Titan in der Phosphatierungslösung betrug 15 mg/l.

Der Phosphatierungslösung wurden daraufhin nacheinander zugegeben (jeweils auf die Phosphatierungslösung bezogen):
2,0 g/l HNO₃ (ber. als 100 %)
1,9 g/l Na₂SiO₃ · 5H₂O
0,1 g/l Fe III als Fe(NO₃) · 9H₂O

Der entstandene Niederschlag wurde abfiltriert, anschließend der Fluoridgehalt (elektrometrisch) und die Freie Säure auf die Sollkonzentration eingestellt. Danach betrug die Titankonzentration ≦ 1 mg/l. Auf Stahl, Zink und Aluminium wurden daraufhin wieder jeweils graue, feinkristalline und geschlossene Phosphatschichten erhalten.

## Patentansprüche

1. Verfahren zum Phosphatieren von Metalloberflächen, die mindestens teilweise aus Aluminium bestehen, mittels Zink, Phosphat und Fluorid enthaltender Phosphatierungslösungen, dadurch gekennzeichnet, daß man von der Phosphatierungslösung aufgenommenes, die Schichtbildung störendes Titan durch Zugabe von SiO-haltigen Verbindungen ausfällt und nach Abtrennung der Ausfällung die erforderliche Konzentration an freiem Fluorid erneut einstellt.

2. Verfahren nach Anspruch 1, dadurch gekennzeichnet, daß man die SiO-haltige Verbindung in Form von Alkalimetasilikat, -orthosilikat, -disilikat und/oder Siliziumdioxid einbringt.

3. Verfahren nach Anspruch 1 oder 2, dadurch gekennzeichnet, daß man bei Zugabe der SiO-haltigen Verbindung in Form von Alkalimetasilikat, -orthosilikat, und/oder -disilikat 0,05 bis 1 g/l Phosphatierungslösung zugibt (ber. als Si).

4. Verfahren nach Anspruch 1 oder 2, dadurch gekennzeichnet, daß man bei Zugabe der SiO-haltigen Verbindung in Form von Siliziumdioxid 0,5 bis 10 g/l Phosphatierungslösung zugibt (ber. als Si).

5. Verfahren nach Anspruch 3, dadurch gekennzeichnet, daß man bei Zugabe von Alkalimetasilikat, -orthosilikat und/oder -disilikat gleichzeitig oder zuvor Salpetersäure und/oder Phosphorsäure in Mengen von
0,5 - 5 g HNO₃ (ber. zu 100 %) und/oder
0,75 - 7,5 g H₃PO₄ (ber. zu 100 %)
pro 1 Phosphatierungslösung zugibt.

6. Verfahren nach einem oder mehreren der Ansprüche 1 bis 5, dadurch gekennzeichnet, daß man die Fällung des Titans durch Zugabe von Eisen-III-Verbindungen unterstützt.

7. Verfahren nach einem oder mehreren der Ansprüche 1 bis 6, dadurch gekennzeichnet, daß man die Verfahrensschritte der Zugabe von SiO-haltiger Verbindung, Fällung von Titan und erneuter Einstellung der Fluoridkonzentration kontinuierlich in einem Nebenkreislauf durchführt.

8. Verfahren nach einem oder mehreren der Ansprüche 1 bis 7, dadurch gekennzeichnet, daß man mit der Einstellung der erforderlichen Fluoridkonzentration auch die anderen wirksamen Bestandteile der Phosphatierungslösung auf ihren Sollwert einstellt.

## Claims

1. A process for phosphating metal surfaces consisting at least in part of aluminum by means of a zinc, phosphate and fluoride containing phosphating solution, characterized in that titanium penetrating the phosphating solution and disturbing layer formation is precipitated by an addition of SiO-containing compounds and that the necessary concentration of free fluoride is readjusted after removal of the precipitate.

2. A process according to claim 1, characterized in that the SiO-containing compound is introduced via alkali metal metasilicate, alkali metal orthosilicate, alkali metal disilicate and/or silica.

3. A process according to claim 1 or 2, characterized in that 0,05 to 1 g SiO-compound is added per liter of phosphating solution if introduced via alkali metal metasilicate, alkali metal orthosilicate and/or alkali metal disilicate (calc. as Si).

4. A process according to claim 1 or 2, characterized in that 0,5 to 10 g SiO-compound is added per liter of phosphating solution if introduced via silica (calc. as Si).

5. A process according to claim 3, characterized in that by an addition of alkali metal metasilicate, alkali metal orthosilicate and/or alkali metal disilicate at the same time or prior to the addition nitric acid and/or phosphoric acid is added in an amount of
0,5 to 5 g HNO₃ (calc. as 100%)
and /or
0,75 to 7,5 g H₃PO₄ (calc. as 100%)
per liter of phosphating solution.

6. A process according to one or more of the claims 1 to 5, characterized in that precipitation of titanium is promoted by an addition of iron-III-compound.

7. A process according to one ore more of the claims 1 to 6, characterized in that the steps of addition of SiO-compound, precipitation of titanium and readjustment of fluoride concentration are carried out in a secondary circuit.

8. A process according to one or more of the claims 1 to 7, characterized in that the readjustment of the fluoride concentration is accompanied by a simultaneous readjustment of the other effective components of the phosphating solution.

## Revendications

1. Procédé de phosphatation de surfaces métalliques, qui sont constituées d'aluminium au moins en partie, au moyen de solutions de phosphatation contenant du zinc, du phosphate et du fluorure, caractérisé en ce que l'on ajoute des composés contenant le groupement SiO pour précipiter le titane apporté par la solution de phosphatation et gênant la formation d'une couche, et en ce que l'on rétablit, après avoir séparé le précipité, la concentration nécessaire en fluorure libre.

2. Procédé selon la revendication 1, caractérisé en ce que l'on introduit le composé contenant le groupement SiO sous forme de métasilicate, d'orthosilicate, de disilicate de métal alcalin et/ou de dioxide de silicium.

3. Procédé selon la revendication 1 ou 2, caractérisé en ce que l'on ajoute le composé contenant le groupement SiO sous forme de métasilicate, d'orthosilicate et/ou de disilicate de métal alcalin à raison de 0,05 à 1 g/l dans la solution de phosphatation (calculé en Si).

4. Procédé selon la revendication 1 ou 2, caractérisé en ce que l'on ajoute le composé contenant le groupement SiO sous forme de dioxyde de silicium, à raison de 0,5 à 10 g/l dans la solution de phosphatation (calculé en Si).

5. Procédé selon la revendication 3, caractérisé en ce que lors de l'ajout de métasilicate, d'orthosilicate et/ou de disilicate de métal alcalin, on ajoute simultanément ou bien d'abord de l'acide nitrique et/ou de l'acide phosphorique à raison de :
0,5 - 5 g de HNO₃ (calculé à 100 %) et/ou
0,75 - 7,5 g de H₃PO₄ (calculé à 100 %)
par litre de solution de phosphatation.

6. Procédé selon l'une ou plusieurs des revendications 1 à 5, caractérisé en ce que l'on facilite la précipitation du titane en ajoutant des composés de fer III.

7. Procédé selon l'une ou plusieurs des revendications 1 à 6, caractérisé en ce que l'on effectue les étapes du procédé d'addition du composé contenant le groupement SiO, de précipitation du titane et de rétablissement de la concentration en fluorure de façon continue dans un circuit secondaire.

8. Procédé selon l'une ou plusieurs des revendications 1 à 7, caractérisé en ce que, lors du rétablissement de la concentration en fluorure nécessaire, on ramène également les concentrations des autres composants actifs de la solution de phosphatation à leur valeur de consigne.
